# EUROPÄISCHE PATENTANMELDUNG

(11) **EP 0 005 712 A2**
(43) Veröffentlichungstag der Anmeldung: **12.12.1979**
(21) Anmeldenummer: 79101005.1
(22) Anmeldetag: 03.04.1979
(51) Int. Cl.: B22C 7/00

(54) **Verfahren zur Herstellung von und nach diesem Verfahren hergestellte Modelleinrichtungen**

(30) Priorität: 03.04.1978 DE 2814352
(71) Anmelder: Kleine Brockhoff GmbH, D-4272 Kirchhellen/Westf (DE)
(72) Erfinder: Kallen, Hans-Georg, 4000 Düsseldorf 13 (DE)
(74) Vertreter: Hemmerich, Friedrich Werner

(57) **Zusammenfassung**

Verfahren zur Herstellung von Modelleinrichtungen mit denen Sandgießformen angefertigt werden. Die Formfläche einer Negativform der Modelleinrichtung wird durch Flammspritzen mit einem dünnen, porösen Überzug aus Metall versehen. Dieser Überzug wird mit einem Kunststoff-Gießharz hinterfüllt, das in die Poren dieses Metallüberzuges eindringt. Die der Kunststoffmasse abgewandte Seite des Metallüberzuges bildet die Formfläche der auf diese Weise hergestellten Modelleinrichtung.

## Beschreibung

In Giessereien benötigte Modelleinrichtungen wie Modelle, Modellplatten und Kernkästen, wie sie zur Herstellung von Sandformen und Sandkernen für das Sandgußverfahren Verwendung finden, werden je nach Zahl der vorgesehenen Abformungen aus Holz, Gips, Steinmasse, Kunststoff oder Metall hergestellt. Die Modelleinrichtungen aus Metall besitzen die längste Lebensdauer, d.h. sie lassen eine sehr hohe Zahl von Abformungen zu, liegen aber in den Herstellungskosten sehr hoch. Hingegen lassen die wesentlich billigeren Modelleinrichtungen aus Steinmasse oder Kunststoff auch nur eine wesentlich geringere Zahl von Ausformungen zu. Ist eine sehr hohe Zahl Ausformungen zu erwarten, werden immer noch die teueren Metall-Modelleinrichtungen verwendet.

Ziel der Erfindung ist ein kostengünstiges Verfahren zur Herstellung von Mbdelleinrichtungen großer Eigenfestigkeit und Formtreue, mit hochverschleißfester Oberfläche, die somit eine sehr hohe Zahl von Ausformungen zulassen. Erfindungsgemäß wird eine Negativform zur gewünschten Modelleinrichtung hergestellt, deren Formfläche durch Flammspritzen mit einem dünnen, porösen Überzug aus Metall versehen und dieser Überzug dann mit einem in die Poren des Metallüberzuges eindringenden Kunststoff-Gießharz hinterfüllt, wobei die Kunststoffmasse mit dem verbundenen Metallüberzug nach dem Ausformen aus der Negativform Modelleinrichtung oder Teil davon ist.

Um eine glatte Oberfläche der Modelleinrichtung zu erreichen und ein leichtes Ausformen zu gewährleisten kann es sich empfehlen, die Negativform vor dem Aufbringen des Metallüberzuges mit einer das Einbrennen des aufzuspritzenden Metalls in der Form hemmenden Auflage (Schlichte) zu versehen.

Zur Erreichung des Erfindungszeils ist nur ein relativ dünner Metallüberzug erforderlich und es gehört zu den weiteren Merkmalen der Erfindung, diesen Metallüberzug in einer Dicke von 0,2 mm bis 0,5 mm aufzutragen,- da die Poren in Schichten dieser Dicke noch gut mit dem das Metall mit dem Kern verbindenden Gießharz durchdrungen werden, wobei zugleich Ar- _{b}eitszeit und Verbrauch von Metall und Hilfsstoffen beim Flammspritzen des Überzuges gering gehalten werden.

Die durch das erfindungswesentliche Eindringen des Gießharzes in die. Poren des Metallüberzuges erzielte gute Bindung zwischen Metallüberzug und Kunststoffkern wird in besonderem Maße erreicht, wenn .gemäß einem weiteren Merkmal der Erfindung zum Flammspritzen Metallpartikel mit Korngrößen 20µ und 125µ im überwiegenden Teil zwischen 50µ und 80µ verwendet werden, zwischen denen sich Kapillaren bzw. Poren geeigneter Größe ergeben.

Als besonders geeignet zur Durchführung des Verfahrens haben sich Negativformen aus Steinmassen erwiesen, die vom Original oder einem Hilfsmodell abgenommen werden können. Formen aus Steinmassen lassen sich sehr konturentreu herstellen und halten der Beanspruchung beim Flammspritzen stand.

Nach dem erfindungsgemäßen Verfahren hergestellt ergeben sich Modelleinrichtungen die gemäß der Erfindung aus einer dünnen, porösen Metallschicht an der formgebenden Oberfläche und einen Kern aus Gießharz bestehen, wobei das Gießharz die Metallschicht hinterfüllt und Metallschicht und Gießharzkern verbindend die Poren der Metallschicht füllt.

Die Metallschicht der Modelleinrichtung weist nach einem weiteren Merkmal der Erfindung eine Dicke von 0,2 mm bis 0,5 mm auf.

Gemäß einem weiteren Merkmal der Erfindung besteht die Metallschicht aus durch Flammspritzen gesinterten Metallpartikeln in Körnungen zwischen 20µ und 125µ, im überwiegenden Teil zwischen 50µ und 80µ, mit Kapillaren zwischen den ver- schwe'ißten Metallpartikeln.

Dem erfindungsgemäßen Zweck dient in besonderem Masse eine hochverschleißfeste Metallschicht z.B. aus Hartmetall oder Chromnickelstahl.

Die Zeichnung zeigt ein Paar von Modellplatten zur Herstellung einer Sandform und es ist in
Figur 1 die Sandform dargestellt, deren Oberteil mittels der in
Figur 2 dargestellten Modellplatte und deren Unterteil mittels der in
Figur 3 dargestellten Modellplatte geformt worden ist.
Figur 4 zeigt die Steinform zur Herstellung der Modellplatte zum Formoberteil gemäß Figur 2.

In Figur 1 ist die aus dem Oberteil 1 und dem Unterteil 2 bestehende Form dargestellt für ein Gußstück, beispielsweise eine Reliefplatte 3. Die zur Abformung des Formoberteils 1 dienende Modellplatte ist in Figur 2 dargestellt. Sie besteht aus einem Kern 4, dessen formgebende Oberfläche von einer Metallschicht 5 gebildet ist. Die in Figur 3 dargestellte Modellplatte besteht aus einem Kern 6, dessen formgebende Oberfläche von einer Metallschicht 7 gebildet ist. Diese Formplatte dient zur Abformung des Formunterteils 2. Die Kerne4 und 6 der Modellplatten bestehen aus Gießharz. Die Metallschichten 5 und 7 sind porös und bestehen aus verschleißfestem korrorionsbeständigem Metall. besonders geeignet ist eine Metallschicht aus Chromnickelstahl. Die Bindung zwischen den Kernen 4 und 6 mit den Metallschichten 5 und 7 ist dadurch gegeben, daß das die Kerne 4 und 6 bildende Gießharz in die Poren der Metallschichten 5 und 7 eindringt.

Die Herstellung der Modellplatten ist am Beispiel der in Figur 2 dargestellten Modellplatte zum Formoberteil beschrie- _{b}en. Vom Original bzw. von einem Hilfsmodell wird eine Negativform 8, die aus Gips, Zement oder sonstigen Steinmassen bestehet, abgeformt. Wenn erforderlich wird die Oberfläche der Negativform 8 mit einer Schlichte beschichtet. Als Schlichte ist Graphit besonders geeignet. Mit ihm wird die Negativform bestäubt und überschüssiger Graphit wird anschließend entfernt. Nunmehr wird die formgebende Oberfläche durch Flammspritzen mit einer Schicht von Metall, die den späteren Überzug 5 bildet versehen. Hierzu werden Metallpartikel bzw. Metallpulver in Körnungen zwischen 20µ und 125µ, im überwiegenden Teil zwischen 50µ und 80 verwendet. Die Dicke der Metallschicht liegt insbesondere zwischen 0,2 mm und 0,5 mm. Die Metallschicht ist so aufzubringen,daß sie porös bleibt. Nach dem Aufbringen der Schicht wird um die Negativform ein Rähmchen 9 gesetzt und der Formhohlraum sowie der vom Rähmchen 9 umschlossene Raum mit flüssigem Gießharz hinterfüllt bzw. ausgefüllt. Es kann kalt - oder warm - härtendes Gießharz verwendet werden. Das Gießharz bildet dann den Kern 4 der Modellplatte und dringt zugleich in die Poren in der Metallschicht ein und schafft somit eine feste Verbindung zwischen dem Kern 4 und der Metallschicht 5. Nach dem Aushärten des Gießharzes wird die Modellplatte verputzt und an die zu verwendende Form angepaßt und ist dann einsatzbereit. Um eine gute Bindung zwischen Kern 4 und Metallschicht 5 sicherzustellen, wird das Metall zum Flammspritzen in geeigneter Partikelgröße eingesetzt, damit Poren in der Metallschicht verbleiben die ein Eindringen des Gießharzes in die Metallschicht und ein Durchdringen der Metallschicht von dem Gießharz gestatten. Bevorzugt werden Metallpartikel in Körnungen zwischen 20µ, und 125µ, im überwiegenden Teil zwischen 50µ und 80µ.

Je nach Größe der Modelleinrichtung kann in den Kern zur Einsparung von Gießharz billigeres Füllmaterial und/oder zur Versteifung der Modelleinrichtung ein Armierungskörper mit eingegossen werden.

## Patentansprüche

1. Verfahren zur Herstellung von in der Gießerei beim Sandgußverfahren für die Herstellung von Sandformen verwendeten Modelleinrichtungen
dadurch gekennzeichnet ,
daß eine Negativform zur gewünschten Modelleinrichtung hergestellt, deren Formfläche durch Flammspritzen mit einem dünnen, porösen Überzug aus Metall versehen und dieser Überzug dann mit einem in die Poren des Metallüberzuges eindringenden Kunststoff-Gießharz hinterfüllt wird, wobei die Kunststoffmasse mit dem verbundenen Metallüberzug nach dem Ausformen Modelleinrichtung oder Teil davon ist.

2. Verfahren nach Anspruch 1,
dadurch gekennzeichnet ,
daß die Negativform vor dem Aufbringen des Metallüberzuges mit einer das Einbrennen des aufzuspritzenden Metalls in der Form hemmenden Auflage (Schlichte) versehen wird.

3. Verfahren nach Anspruch 1 oder 2,
dadurch gekennzeichnet ,
daß der flammgespritzte Überzug in einer Dicke von 0,2 mm bis 0,5 mm aufgetragen wird.

4. Verfahren nach einem der vorhergehenden Ansprüche, dadurch gekennzeichnet ,
daß zum Flammspritzen Metallpartikel mit Korngrößen zwischen 20µ und 125µ, im überwiegenden Teil zwischen 50µ und 80µ verwendet werden, zwischen denen sich Kapillaren ergeben.

5. Verfahren nach einem der vorhergehenden Ansprüche, dadurch gekennzeichnet ,
daß die Negativform aus Steinmasse hergestellt vom Original oder einem Hilfsmodell abgenommen wird.

6. Modelleinrichtung,
gekennzeichnet
durch eine dünne poröse Metallschicht an der formgebenden Oberfläche und einem Kern aus Gießharz, das die Metallschicht hinterfüllt und Metallschicht und Gießharzkern verbindend die Poren der Metallschicht füllt.

7. Modelleinrichtung, nach Anspruch 6,
dadurch gekennzeichnet,
daß die Metallschicht eine Dicke von 0,2 mm bis 0,5 mm aufweist.

8. Modelleinrichtung nach Anspruch 6 oder 7,
dadurch gekennzeichnet,
daß die Metallschicht aus durch Flammspritzen gesinterten Metallpartikeln in Körnungen zwischen 20µ und 125µ, im überwiegenden Teil zwischen 50µ und 80µ und Kapillaren zwischen den verschweißten Metallpartikeln besteht.

9. Modelleinrichtung nach einem der Ansprüche 6 bis 8, dadurch gekennzeichnet,
daß die Metallschicht aus hochverschleißfestem Metall, wie Hartmetall oder Chromnickelstahl besteht.
